# EUROPÄISCHE PATENTSCHRIFT

(11) **EP 0 624 185 B1**
(45) Veröffentlichungstag und Bekanntmachung des Hinweises auf die Patenterteilung: **19.03.1997**
(21) Anmeldenummer: 92923692.5
(22) Anmeldetag: 30.11.1992
(51) Int. Cl.: C10M 171/00, C10M 129/42

(54) **HOMOGENE ELEKTROVISKOSE FLÜSSIGKEITEN**
HOMOGENEOUS ELECTROVISCOUS LIQUIDS
LIQUIDES ELECTROVISQUEUX HOMOGENES

(30) Priorität: 28.11.1991 DE 4139065
(43) Veröffentlichungstag der Anmeldung: 17.11.1994
(73) Patentinhaber: RWE-DEA Aktiengesellschaft für Mineraloel und Chemie, 22204 Hamburg (DE)
(72) Erfinder: PIRCK, Dietrich, D-2105 Seevetal (DE); GRASSHOFF, Hans-Dieter, D-2000 Hamburg 60 (DE); KOHNZ, Harald, D-4200 Oberhausen (DE)
(74) Vertreter: Schupfner, Gerhard D.
(86) Internationale Anmeldenummer: DE9201004
(87) Internationale Veröffentlichungsnummer: WO9311209

(56) Entgegenhaltungen:
- US-A- 3 047 507

## Beschreibung

Die Erfindung betrifft homogene elektroviskose Flüssigkeiten (EVF).

Elektroviskose Flüssigkeiten sind in der Form von Dispersionen von feinteiligen hydrophilen Feststoffen in hydrophoben Flüssigkeiten seit längerer Zeit bekannt. Das Besondere dieser Flüssigkeiten besteht darin, daß sich ihr Fließverhalten und damit ihre Viskosität durch Anlegen eines elektrischen Feldes in weiten Grenzen ändern läßt, so daß sich weitreichende und vielseitige Anwendungsmöglichkeiten ergeben. Elektroviskose Flüssigkeiten sind zum Einsatz vorgesehen insbesondere auf dem Gebiet der Industrie- und Fahrzeughydraulik, z.B. zur Maschinen- und Motorlagerung bzw. Dämpfung, zur Positionierung von Werkstücken, zur Fahrzeug-Niveauregulierung, Fahrzeug-Federung und Fahrzeug-Dämpfung sowie für Drehmomentwandler und automatische Kupplungen.

Die stoffliche Zusammensetzung der bekannten elektroviskosen Flüssigkeiten ist hierbei sehr verschieden. In der Regel bestehen die elektroviskosen Flüssigkeiten aus drei Komponenten, einer dispersen Phase, die Silikate, Zeolithe, Titanate, Halbleiter, Polysaccharide oder organische Polymere enthält, einer elektrisch nicht leitenden hydrophoben Flüssigkeit als flüssige Phase sowie einem Dispergiermittel.

In der DE 35 36 934 Al sind elektroviskose Flüssigkeiten beschrieben, deren disperse Phase Aluminiumsilikate enthalten, die einen Wassergehalt von 1-25 Gew.% aufweisen und deren Atomverhältnis Al/Si an der Oberfläche zwischen 0,15 und 0,80 beträgt.

US-A-3 047 507 beschreibt die Verwendung von festen Partikeln unter anderen aus bestimmten Aluminium-tris-monocarboxylaten definierter Größe als aktive Komponenten für elektrorheologische Flüssigkeiten.

Bei allen bekannten elektoviskosen Flüssigkeiten besteht jedoch, da es sich um Dispersionen handelt, der Nachteil, daß zur Verringerung der stofflich bedingten Sedimentationsneigung beachtliche Anteile von zusätzlichen Dispergierkomponenten erforderlich sind. Für den Einsatz in modernen hydraulischen Aggregaten ist die Eignung der bekannten Produkte, insbesondere im Langzeiteinsatz, in vielen Fällen daher unbefriedigend. Insbesondere weisen herkömmliche Dispersionen technisch-hydraulische Nachteile auf, von denen nachfolgend nur einige genannt sind:
- Neigung zu sehr starker Abrasion
- Ausdampfen von Kristallwasser
- Fehlende Filtrierbarkeit zur Abscheidung von Fremdstoffen
- Vorhandensein von toxisch-/sicherheitsbedenklichen Komponenten
- Unverträglichkeit mit elastomeren Dichtungswerkstoffen.

Es ist weiterhin bekannt, daß auch viele stark polare Flüssigkeiten im Hochspannungsfeld gewisse Änderungen im Fließverhalten zeigen. Diese Effekte sind aber schwach und technisch nicht verwertbar.

Die Aufgabe der Erfindung ist es daher, homogene elektroviskose Flüssigkeiten bereitzustellen, die den technischen Anforderungen einer modernen Industriehydraulikflüssigkeit entsprechen und die nicht die geschilderten Nachteile, sondern viel mehr einen hohen elektroviskosen Effekt aufweisen.

Diese Aufgabe wird erfindungsgemäß durch die Bereitstellung von elektroviskosen Flüssigkeiten gelöst, die Aluminiumseifen enthalten oder daraus bestehen,
welche durch Umsetzung von einer oder mehreren gesättigten und/oder ungesättigten monomeren, oligomeren und/oder polymeren Carbonsäure(n) mit mehreren Carboxylgruppen und 3 bis 32, bevorzugt 3 bis 18 und insbesondere 12 bis 18 C-Atomen, deren Anhydriden und/oder Halbestern, dessen bzw. deren
Alkoholkomponente(n) gerade oder verzweigte, ein- oder mehrwertige Alkohole mit 1 bis 12, bevorzugt 1 bis 6 und insbesondere 2 bis 5 C-Atomen und/oder deren Oligomeren sind,
mit einem oder mehreren Aluminiumalkoholaten hergestellt sind, dessen bzw. deren Alkoholkomponente(n) ein oder mehrere aliphatische, gerade oder verzweigte, einwertige oder mehrwertige Alkohole mit 1 bis 18, bevorzugt 2 bis 8 und insbesondere 2 bis 5 C-Atomen sind.

Überraschend wurde gefunden, daß durch Dotierung mit Aluminium ein hoher elektrorheologischer Effekt erreicht wird. Dabei werden völlig homogene Produkte erhalten.

Erfindungsgemäß werden als Aluminiumseifen die Umsetzungsprodukte der Polycarbonsäuren, Anhydride bzw. Halbester mit Aluminiumalkoholaten eingesetzt, bei denen sämtliche Valenzen des Aluminiums oder ein Teil derselben umgesetzt sind. Bevorzugt werden Aluminiumseifen eingesetzt, die die Umsetzungsprodukte der Polycarbonsäuren, deren Anhydride und insbesondere deren Halbester, die eine oder mehrere freie OH-Gruppen aufweisen, mit Aluminiumalkoholaten sind. Die Aluminiumseifen werden insbesondere durch Umsetzung einer oder mehrerer Alkenylbernsteinsäuren und/oder deren Halbester mit 5 bis 18 C-Atomen und vorzugsweise 12 bis 18 C-Atomen hergestellt.

Vorzugsweise umfassen die erfindungsgemäßen elektroviskosen Flüssigkeiten folgende Einzelkomponenten:
- Komponente (a):: 2-50 Gew.%, vorzugsweise 5-40 Gew.%, insbesondere 10-35 Gew.% der Aluminiumseife, in homogener Lösung mit
- Komponente (b):: 50-98 Gew.%, vorzugsweise 60-95 Gew.%, insbesondere 65-90 Gew.%, einer konventionellen Hydraulik-Basisflüssigkeit, und zusätzlich
- Komponente (c):: 0-10 Gew.%, vorzugsweise 0-5 Gew.%, insbesondere 0,1 bis 2 Gew.%, löslicher, an sich bekannter Hydraulik-Additiven,
jeweils bezogen auf die Gesamtzusammensetzung.

Die Komponente (a) besteht aus oligomeren, komplexen Aluminiumseifen auf der Basis von Umsetzungsaddukten von Polycarbonsäuren bzw. Olefincarbonsäuren, deren Anhydriden, Halbestern oder Oligomeren mit Aluminiumalkoholaten. Die Seifenbildung erfolgt hierbei vollständig oder partiell, z.B. durch gezielte Teilhydrolyse, so daß Hydroxyl-Seifenstrukturen entstehen.

Unter Olefincarbonsäuren sind Carbonsäuren zu verstehen, die durch Umsetzung von ungesättigten Carbonsäuren miteinander oder mit Olefinen entstehen. Als deren Oligomere werden solche Verbindungen eingesetzt, die aus 2 bis 10 vorzugsweise 2 bis 6 Einheiten bestehen.

Als Alkoholkomponenten der Al-Alkoholate werden niedere gerade und verzweigte Alkohole eingesetzt, insbesondere solche mit C₁ bis C₆. Die Alkohole werden bei der Reaktion freigesetzt und ausgeschleust. Im Falle der Umsetzung mit Anhydriden können als Alkoholkomponente geradkettige oder verzweigte Alkohole mit bis zu 18 C-Atomen dienen, die durch Anlagerung im Molekül des Reaktionsprodukts im wesentlichen verbleiben.

Als Alkoholkomponenten der Polycarbonsäurehalbester werden geradkettige oder verzweigte ein- oder mehrwertige Alkohole eingesetzt. Die C-Zahl wird vorteilhaft von der Auswahl der Basisflüssigkeit bestimmt, um die Löslichkeit der entsprechenden Reaktionsprodukte sicherzustellen.

Als Beispiele für die Komponente (a) werden partielle Ester/ Aluminiumalkoholat-Addukte auf der Basis von Alkenylbernsteinsäureanhydriden, insbesondere
n-Hexenyl-bernsteinsäureanhydride, Diisobutenylbernsteinsäureanhydride, Tetrapropenyl-bernsteinsäureanhydride, Dodecenyl-bernsteinsäureanhydride und Polyisobutenyl-bernsteinsäureanhydride angegeben.
Ebenso kommen aber auch z.B. Olefin-Anlagerungsprodukte der Itacon-, Citracon- und Mesaconsäure in Betracht.

Darüber hinaus lassen sich Copolymerisate ungesättigter Carbonsäuren, z.B. der Malein-, Fumar-, Acryl- oder der Methacrylsäure einsetzen. Auch Carboxylgruppen tragende Polyester auf der Basis von gesättigten bzw. aromatischen Dicarbonsäuren wie Adipinsäure oder Phtalsäure sind verwendbar.

Als Al-Alkoholate werden beispielsweise
Aluminium-triisopropoxide,
Aluminium-tri-sec.-butoxide oder komplexe Mischalkohole und partielle Chelate, wie die Handelsprodukte der Fa. Condea, Hamburg Dorox D 15, Dorox D 300, Dorox D 310 eingesetzt.

Es werden bevorzugt Aluminiumalkoholate eingesetzt, deren Bindungen am Aluminium sämtlich Alkoholatgruppen tragen. Es können allerdings auch solche zur Anwendung kommen, in welchen ein oder zwei Bindungen des Aluminiums mit Hydroxyl-Gruppen besetzt sind.

Die Komponente (b) umfaßt Hydraulikmedien wie z.B.
konventionelle Mineralöl-Selektivraffinate, Hydrocrackate, Hydrogenate, Poly-alpha-olefine oder synthetische Ester.

Die Auswahl der Viskositätslage dieser Flüssigkeiten erfolgt entsprechend den Anforderungen an das Endprodukt.

Beispiele für Komponente (b) sind:
Spindelölraffinat 6/20, Fa. DEA, Hamburg
   - Kin. Vis. bei 40 °C:: 4,2 mm²/s
   - Dichte bei 15 °C:: 840 kg/m
Solventraffinat SN 45, Fa. DEA, Hamburg
   - Kin. Vis. bei 40 °C:: 6,5 mm²/s
   - Dichte bei 15 °C:: 842 kg/m³
Hydrocrackat VHVI-leicht, Fa. DEA, Hamburg
   - Kin. Vis. bei 40 °C:: 30,4 mm²/s
   - Dichte bei 15 °C:: 854 kg/m³
Hitec 162, PAO, Fa. Ethyl, St. Louis
   - Kin. Vis. bei 40 °C:: 5.0 mm²/s
   - Dichte bei 15 °C:: 800 kg/m³
Priolube 3958, Fa. Unichema, Gouda
   - Kin. Vis. bei 40 °C:: 10,5 mm²/s
   - Dichte bei 15 °C:: 921 kg/m³

Die Komponente (c) umfaßt übliche Hydraulikadditive zur Optimierung der hydraulischen Produkteigenschaften wie z.B. des
Verschleißschutzes, der Alterungsstabilität, des Reibungsverhaltens, der Antischaumneigung, des Korrosionsschutzes oder des Kälteverhaltens.

Beispiele für Komponente (c) sind:
Additin RC 3212, Fa. Rhein-Chemie, Mannheim 2-Ethylhexyl-Zn-dithiophosphat
Irganox L 107, Fa. Ciba-geigy, Basel 2,6-Di-tert.-butyl-phenol
Viscoplex 1-300, Fa. Röhm, Darmstadt Polymethacrylat, 70%ig in Neutralraffinat.

Bei einer bevorzugten Herstellungsweise der EVF wird der Olefincarbonsäure-Halbester in verdünnter Form vorgelegt und unter Feuchtigkeitsausschuß mit der Al-Trägerkomponente versetzt. Mit der Komponente (b) wird nach Abschluß der chemischen Reaktion auf die Nennviskosität eingestellt, entsprechend den jeweiligen Anforderungen wird mit der Komponente (c) additiviert.

Die auf diese Weise hergestellten Flüssigkeiten zeigen im Spannungsfeld ab ca. 500 V/mm Feldstärke einen stark zunehmenden Viskositätsanstieg mit einer Verstärkung des Feldes. Das Optimum der Ansprechbarkeit liegt im Bereich von 3-8 kV/mm Feldstärke bei einem Aluminiumgehalt von vorzugsweise 0,1 bis 0,5 %. Die Ausgangsviskosität der EVF kann im Bereich von 15 bis 6000 mPa s bei 40 °C liegen.

### Ausführungsbeispiele

Bei den nachfolgend beschriebenen Ausführungsbeispielen basiert das Beispiel 1 auf einer nicht mit Al-Alkoholat umgesetzten Olefincarbonsäure. Sie erwies sich als nicht wirksam.

Das Beispiel 2 basiert auf einer Umsetzung mit Li-Alkoholat. Der elektro-rheologische Effekt des Produkts ist außerordentlich gering und nur im statischen Versuch nachweisbar.

Die Beispiele 3 bis 5 beschreiben erfindungsgemäße Umsetzungsprodukte. Die entsprechenden elektrorheologischen Meßergebnisse sind in den Figuren 1-5 dargestellt.

### Beispiel 1 (Vergleich)

100 g eines Alkenylbernsteinsäure-Halbesters mit folgenden Kenndaten

| | | |
|---|---|---|
| Dichte bei 15 °C | 985 | kg/m³ |
| Kin. Vis. bei 40 °C | 1750 | mm²/s |
| Viskosität bei 100 °C | 31 | mm²/s |
| Flammpunkt P.M. | 175 | °C |
| Mineralölgehalt | 37 | Gew.% |
| Säurezahl (SZ) | 144 | mgKOH/g |
| Hydroxylzahl (OHZ) | 43 | mgKOH/g |

wurden mit 100 g eines naphthenischen Mineralölschnittes verdünnt.

Der Mischung wurden weiterhin
0,1 % eines kommerziellen Demulgators und
0,1 % eines kommerziellen Entschäumers
zugesetzt.

Die Endmischung besaß eine
Viskosität von 39 mm²/s bei 40 °C sowie eine Säurezahl von 72 mgKOH/g
Im Hochspannungs-Rotationsrheometer zeigte diese Mischung bis 8 KV/mm Feldstärke bei einer Scherbeanspruchung von D = 1/100 keinen nachweisbaren Anstieg der Schubspannung.

### Beispiel 2 (Vergleich)

100 g der Endmischung entsprechend Vergleichsbeispiel 1 wurden unter Feuchtigkeitsausschluß über einen Zeitraum von 30 min. unter intensiver Rührung mit einer Dispersion aus 1 g Lithium-sek-butylat in 5 ml Leichtöl versetzt. Die Temperatur wurde langsam über 60 min. auf 80 °C gebracht und bei dieser Temperatur für weitere 90 min. gehalten.

Das Reaktionsprodukt wurde nach Abkühlung mit 100 ml Petroläther verdünnt und 4 x mit 60 ml H₂O gewaschen.

Nach Filtration und Abdampfen des Petroläthers wurden 73 g eines Produktes mit einer
Viskosität von 160 mm²/s bei 20 °C und einem
Lithiumgehalt von 0,11 % erhalten.
Im Hochspannungs-Rotationsrheometer zeigte diese Mischung bis 8 KV/mm Feldstärke bei einer Scherbeanspruchung von D = 1/100 keinen nachweisbaren Anstieg der Schubspannung.

### Beispiel 3 (erfindungsgemäß)

Verfahrensweise wie Beispiel 2, jedoch wurde mit einer Lösung von
2,5 g Aluminium-sek-butylat in 10 ml Leichtöl umgesetzt.

Das Endprodukt besaß eine
Viskosität von 330 mm²/s bei 40 °C und einen
Aluminiumgehalt von 0,24 %.
Das Produkt zeigte einen starken elektroviskosen Effekt, dargestellt anhand der Ergebnisse in Figur 1 und 2.

### Beispiel 4 (erfindungsgemäß)

Verfahrensweise wie Beispiel 2, jedoch wurde mit einer Lösung von
1,7 Aluminium-sek-butylat in 8 ml Leichtöl umgesetzt.

Das Endprodukt besaß eine
Viskosität von 826 mm²/s bei 40 °C und einen
Aluminiumgehalt von 0,17 %
Das Produkt zeigte einen starken elektroviskosen Effekt, dargestellt anhand der Ergebnisse in Figur 3.

### Beispiel 5 (erfindungsgemäß)

Verfahrensweise wie Beispiel 2, jedoch wurde mit einer Lösung von
1,2 Aluminium-sek-butylat in 5 ml Leichtöl umgesetzt.

Das Endprodukt besaß eine
Viskosität von 800 mm²/s bei 20 °C und einen
Aluminiumgehalt von 0,14 %.
Das Produkt zeigt einen starken elektroviskosen Effekt, dargestellt anhand der Ergebnisse in Figur 4 und 5.

## Patentansprüche

1. Verwendung von Flüssigkeitszusammensetzungen enthaltend Aluminiumcarboxylate als elektroviskose Flüssigkeiten, **dadurch gekennzeichnet**, daß diese homogene elektroviskose Flüssigkeiten sind und Aluminiumsalze organischer Säuren als elektroviskose Wirksubstanz enthalten, wobei die Aluminiumsalze organischer Säuren durch Umsetzung von einer oder mehreren gesättigten und/oder ungesättigten monomeren, oligomeren und/oder polymeren C3- bis C32-Carbonsäure(n) mit mehreren Carboxylgruppen, deren Anhydriden und/oder Halbestern, dessen bzw. deren Alkoholkomponente(n) gerade oder verzweigte, ein-oder mehrwertige C1- bis C12- Alkohole und/oder deren oligomeren sind, mit einem oder mehreren Aluminiumalkoholaten hergestellt sind, dessen bzw. deren Alkoholkomponente(n) ein oder mehrere aliphatische, gerade oder verzweigte, einwertige oder mehrwertige Cl- bis C18- Alkohol(e) sind.

2. Verwendung nach Anspruch 1, **dadurch gekennzeichnet**, daß die Flüssigkeitszusammensetzungen Aluminiumsalze organischer Säuren enthalten, die durch Umsetzung einer oder mehrerer Polycarbonsäuren, Anhydride bzw. Halbester mit 3 bis 18 C-Atomen, insbesondere mit 12 bis 18 C-Atomen, hergestellt sind.

3. Verwendung nach Anspruch 1 oder 2, **dadurch gekennzeichnet**, daß die Flüssigkeitszusammensetzungen Aluminiumsalze organischer Säuren enthalten, die durch Umsetzung einer oder mehrerer Alkenylbernsteinsäuren und/oder deren Halbester mit 5 bis 18 C-Atomen, insbesondere mit 12 bis 18 C-Atomen, hergestellt sind.

4. Verwendung nach einem der vorgehenden Ansprüche, **dadurch gekennzeichnet**, daß die Flüssigkeitszusammensetzungen Aluminiumsalze organischer Säuren enthalten, die Umsetzungsprodukte der Polycarbonsäuren, Anhydride bzw. Halbester mit Aluminiumalkoholaten sind, bei denen sämtliche Valenzen des Aluminiums oder ein Teil derselben umgesetzt sind.

5. Verwendung nach einem der vorgehenden Ansprüche, **dadurch gekennzeichnet**, daß die Flüssigkeitszusammensetzungen Aluminiumsalze organischer Säuren enthalten, die Umsetzungsprodukte der Polycarbonsäuren, deren Anhydride und insbesondere deren Halbester, die eine oder mehrere freie OH-Gruppen aufweisen, mit Aluminiumalkoholaten sind.

6. Verwendung nach einem der vorgehenden Ansprüche, **dadurch gekennzeichnet**, daß die Flüssigkeitszusammensetzungen Aluminiumsalze organischer Säuren enthalten, die ein Umsetzungsprodukt mit Halbestern sind, deren Alkoholkomponente(n) zwei- bis vierwertige Alkohole mit 1 bis 6 und insbesondere mit 2 bis 5 C-Atomen sowie deren Oligomere sind.

7. Verwendung nach einem der vorgehenden Ansprüche, **dadurch gekennzeichnet**, daß die Flüssigkeitszusammensetzung besteht aus:
(a) 2 bis 50 Gew.% der Aluminiumsalze organischer Säuren, in homogener Lösung mit
(b) 50 bis 98 Gew.% einer konventionellen Hydraulik-Basis-flüssigkeit, und zusätzlich
(c) 0 bis 10 Gew.% löslicher, an sich bekannter Hydrauliköl-Additive,
jeweils bezogen auf die Gesamtzusammensetzung.

8. Verwendung nach einem der Ansprüche 1 bis 6 **dadurch gekennzeichnet,** daß die Flüssigkeitszusammensetzung besteht aus:
(a) 5 bis 40 Gew.% der Aluminiumsalze organischer Säuren, in homogener Lösung mit
(b) 60 bis 95 Gew.% einer konventionellen Hydraulik-Basis-flüssigkeit, und zusätzlich
(c) 0 bis 5 Gew.% löslicher, an sich bekannter Hydrauliköl-Additive,
jeweils bezogen auf die Gesamtzusammensetzung.

## Claims

1. Use of compositions of fluids comprising aluminium carboxylates as electro-viscous fluids characterized in that these are homogeneous electro-viscous fluids and contain aluminium salts of organic acids as electro-viscous active component, whereby the aluminium salts of organic acids are produced by reacting one or more saturated and / or unsaturated monomeric, oligomeric and / or polymeric C₃ to C₃₂ polycarboxylic acid(s) having one or more carboxylic groups, the anhydrides and / or semi-esters thereof, the alcohol component(s) thereof are straight or branched, monohydric or polyhydric C₁ to C₁₂ alcohols and / or the oligomers thereof with one or more aluminium alcoholates, the alcohol components thereof are one or more aliphatic straight or branched, mono- or polyhydric C₁ to C₁₈ alcohols.

2. Use according to claim 1 characterized in that the compositions of fluids contain aluminium salts of organic acids which are produced by reacting one or more polycarboxylic acids, anhydrides or semi-esters with 3 to 18 carbon atoms, particularly with 12 to 18 carbon atoms.

3. Use according to claim 1 or 2 characterized in that the compositions of fluids contain aluminium salts of organic acids which are produced by reacting one or more alkenyl succinic acids and or semi-esters thereof with 5 to 18 carbon atoms, particularly with 12 to 18 carbon atoms.

4. Use according to any of the preceding claims characterized in that the compositions of fluids contain aluminium salts of organic acids which are products obtained by reacting polycarboxylic acids, anhydrides or semi-esters with aluminium alcoholates, all or part of the valences of the aluminium having been reacted.

5. Use according to any of the preceding claims characterized in that the compositions of fluids contain aluminium salts of organic acids, which are products obtained by reacting polycarboxylic acids, the anhydrides and particularly the semi-esters thereof, which comprise one ore more free OH groups with aluminium alcoholates.

6. Use according to any of the preceding claims characterized in that the compositions of fluids contain aluminium salts of organic acids, which are a product obtained by reacting semi-esters, the alcohol component(s) thereof are di- to tetrahydric alcohols with 1 to 6 carbon atoms, particularly 2 to 5 carbon atoms and the oligomers thereof.

7. Use according to any of the preceding claims characterized in that the composition of the fluids consists of:
(a) 2 to 50 wt.-% of the aluminium salts of organic acids in homogeneous solution with
(b) 50 to 98 wt.-% of a conventional hydraulic base fluid, and additionally
(c) 0 to 10 wt.-% soluble hydraulic oil additives known per se,
each referring to the total composition.

8. Use according to any of the claims 1 to 6 characterized in that the composition of the fluids consists of:
(a) 5 to 40 wt.-% of the aluminium salts of organic acids in homogeneous solution with
(b) 60 to 95 wt.-% of a conventional hydraulic base fluid and additionally
(c) 0 to 5 wt.-% of soluble hydraulic oil additives known per se,
each referring to the total composition.

## Revendications

1. Utilisation de compositions liquides contenant des carboxylates d'aluminium comme liquides électrovisqueux, caractérisée en ce que ceux-ci sont des liquides électrovisqueux homogènes et qu'ils contiennent des sels d'aluminium d'acides organiques comme substance active électrovisqueuse, où les sels d'aluminium d'acides organiques sont préparés par réaction d'un ou de plusieurs acides carboxyliques en C3 à C32 monomères, oligomères et/ou polymères, saturés et/ou insaturés, avec plusieurs radicaux carboxyle, leurs anhydrides et/ou leurs hémiesters, dont le ou les composants alcool sont des alcools en C1 à C12 linéaires ou ramifiés, mono- ou polyhydroxylés et/ou leurs oligomères, avec un ou plusieurs alcoolates d'aluminium dont le ou les composants alcool sont un ou plusieurs alcools aliphatiques, en C1 à C18 linéaires ou ramifiés, monohydroxylés ou polyhydroxylés.

2. Utilisation suivant la revendication 1, caractérisée en ce que les compositions liquides contiennent des sels d'aluminium d'acides organiques qui sont préparés par réaction d'un ou de plusieurs polyacides carboxyliques, anhydrides ou hémiesters avec 3 à 18 atomes C, en particulier avec 12 à 18 atomes C.

3. Utilisation suivant la revendication 1 ou 2, caractérisée en ce que les compositions liquides contiennent des sels d'aluminium d'acides organiques qui sont préparés par réaction d'un ou de plusieurs acides alcénylsucciniques et/ou leurs hémiesters avec 5 à 18 atomes C, en particulier avec 12 à 18 atomes C.

4. Utilisation suivant l'une quelconque des revendications précédentes, caractérisée en ce que les compositions liquides contiennent des sels d'aluminium d'acides organiques qui sont les produits de réaction de polyacides carboxyliques, anhydrides ou hémiesters avec des alcoolates d'aluminium dans lesquels toutes les valences de l'aluminium ou une partie de celles-ci ont réagi.

5. Utilisation suivant l'une quelconque des revendications précédentes, caractérisée en ce que les compositions liquides contiennent des sels d'aluminium d'acides organiques qui sont les produits de réaction de polyacides carboxyliques, leurs anhydrides et en particulier, leurs hémiesters, qui présentent un ou plusieurs radicaux OH libres, avec des alcoolates d'aluminium.

6. Utilisation suivant l'une quelconque des revendications précédentes, caractérisée en ce que les compositions liquides contiennent des sels d'aluminium d'acides organiques qui sont un produit de réaction avec des hémiesters dont les composants alcools sont des alcools bi-ou tétrahydroxylés avec 1 à 6, en particulier 2 à 5 atomes C, ainsi que leurs oligomères.

7. Utilisation suivant l'une quelconque des revendications précédentes, caractérisée en ce que les compositions liquides consistent en :
(a) 2 à 50% en poids des sels d'aluminium d'acides organiques, en solution homogène avec
(b) 50 à 98% en poids d'un liquide hydraulique de base classique, et en outre,
(c) 0 à 10% en poids d'additifs solubles, connus comme huiles hydrauliques,
chaque fois sur base de la composition totale.

8. Utilisation suivant l'une quelconque des revendications 1 à 6, caractérisée en ce que les compositions liquides consistent en :
(a) 5 à 40% en poids des sels d'aluminium d'acides organiques, en solution homogène avec
(b) 60 à 95% en poids d'un liquide hydraulique de base classique, et en outre,
(c) 0 à 5% en poids d'additifs solubles, connus comme huiles hydrauliques,
chaque fois sur base de la composition totale.
